# FASCICULE DE BREVET EUROPEEN

(11) **EP 0 186 644 B1**
(45) Date de publication et mention de la délivrance du brevet: **25.07.1990**
(21) Numéro de dépôt: 85870164.2
(22) Date de dépôt: 27.11.1985
(51) Int. Cl.: D06M 11/00

(54) **Procédé de fabrication de matières textiles indécelables aux rayonnements infrarouge**
Verfahren zur Herstellung von mit Infrarotstrahlen nicht-nachweisbaren Textilien
Process for preparing textile materials undetectable by infrared rays

(30) Priorité: 03.12.1984 ES 538214
(43) Date de publication de la demande: 02.07.1986
(73) Titulaire: Frances Izquierdo, Eduardo, Bejar (Salamanca) (ES)
(72) Inventeur: Frances Izquierdo, Eduardo, Bejar (Salamanca) (ES)
(74) Mandataire: Naranjo Marcos, Maria Antonia

(56) Documents cités:
- DE-A- 1 935 636
- DE-A- 1 941 216
- DE-A- 2 941 897

## Description

La présente invention se rapporte à un procédé permettant d'obtenir des matières textiles indéce- lables aux rayonnements infrarouges.

Le procédé suivant l'invention permet d'obtenir des textiles qui, soumis à une détection par rayonnements infrarouges, soit grâce à la photographie, soit par des appareils optiques électroniques de détection, absorbent ces rayonnements, ce qui les rend invisibles à ces procédés de détection.

Son application la plus importante se fait dans les articles destinés à des fins militaires, puisqu'elle y est particulièrement es sentielle et s'utilise fréquemment pour ses propriétés de camouflage.

Actuellement, on connaît seulement deux procédés pour lesquels on possède des informations dans le domaine textile, l'un venu des Etats-Unis d'Amérique et l'autre de France, que l'on met en oeuvre grâce à l'incorporation de noir de fumée dans les pâtes prévues pour la préparation du filament de polyester, qui, par la suite, est transformé en fibre prête à une utilisation textile.

Il existe la DE-A-1935636, qui est utilisée pour obtenir un élément de protection plus dur, sans flexibilité et donc non adéquat pour des vêtements, dans lequel le tissu traité, obtiendra une couleur noire et dont le procédé est d'une réalisation coûteuse car il est assujetti à diverses opérations de foulardage.

Avec la présente invention, on obtient un procédé plus économique, avec une seule opération de foulardage qui donne lieu à un tissu flexible, dans lequel la couleur originale du tissu est respectée.

Dans la présente invention, on élimine la colle utilisée dans la DE-A-1935636.

Le procédé faisant l'objet de la présente invention permet l'incorporation de noir de fumée à n'importe quelle classe de fibres textiles, qu'elles soient naturelles, synthétiques ou artificielles, dans n'importe quelle phase de leur élaboration textile, à savoir, floc, peigné, fil ou tissu, indépendamment de la couleur, de la texture de l'armure ou du mélange de fibres entre elles. D'une manière générale, le procédé se base sur l'obtention de noir de fumée en dispersion dans des résines d'apprêt textile, en modifiant cet apprêt ou non, de manière que par la suite, à l'incorporation dans un bain aqueux, on maintienne les particules de noir de fumée à l'état finement dispersé. De la sorte, après obtention de la solution aqueuse et avec les particules à l'état dispersé, on peut les déposer sur le substrat textile grâce à un procédé d'imprégnation et d'essorage avec séchage et polymérisation ultérieure ou par épuisement, grâce à l'hydrolyse du bain en pH légèrement acide.

La nouveauté apportée par ce procédé est manifeste, puisque, jusqu'à présent, c'est la première fois que l'utilisation de noir de fumée dans le domaine textile, non pas dans la fabrication des fibres, se fait à des fins de camouflage.

D'autre part, on peut déposer le noir de fumée, ce qui constitue un perfectionnement nouveau, sur une fibre textile quelconque en milieu aqueux, par un procédé tel que celui traditionnellement utilisé dans l'industrie textile pour la transformation et l'apprêt des textiles.

Le noir de fumée est insoluble et, avec ce procédé, on obtient des dispersions aqueuses stables permettant leur utilisation industrielle. Il est en outre à signaler que le noir de fumée déposé en poussière dans les textiles n'énlèvera pas les résistances ou solidités aux exigences permettant de satisfaire la plupart des normes textiles DIN ou ISO, et communément acceptées dans le domaine textile, telles que les résistances aux frottements, aux nettoyages à sec et aux lavages, et d'autres normes spécifiquement industrielles auxquel les les textiles sont soumis durant leur processus d'élaboration en tissus. Avec le procédé suivant la présente invention, la résine permet non seulement d'obtenir une dispe- sion d'une utilisation industrielle facile, mais en outre, après le séchage et la polymérisation, elle assure la fonction d'agent réticulant qui fait adhérer les particules aux textiles et les recouvre sous forme d'une pellicule très fine en leur donnant les mêmes résistances ou solidités que celles présentées par la résine, vis-à-vis des exigences particulières que doivent présenter les textiles, ce qui s'obtient par une ou plusieurs résines d'apprêt textile, suivant le type de fini que demande le textile, selon la phase d'élaboration en course ou selon ce qu'il faut atteindre en définitive.

Une autre nouveauté importante de l'invention est la possibilité de pratiquer des dépôts de quantités en pourcentages divers sur le textile, suivant les degrés d'immunité aux détections par une lumière infrarouge, sans que ce tissu ne soit altéré de façon substantielle, ni au toucher ni en ce qui concerne la couleur à un degré appréciable.

Avec le procédé suivant l'invention, on obtient des tissus ou des textiles dans un état quelconque d'élaboration, qui, soumis à un éclairement ou à l'action de sources lumineuses ou infrarouges, plus particulièrement dans le rouge extrême, c'est-à-dire supérieures à environ 700 nanomètres, absorbent ces rayonnements sans être détectés par les moyens que l'on utilise habituellement pour une telle détection, par exemple avec les pellicules photographiques pour infrarouge en blanc et noir et les pellicules en couleurs, dont la détection maximale est proche d'environ 1200 nanomètres, ce qui équivaut à une zone de sensibilisation comprise entre 6500 et 8500 A. La même chose se produit avec les appareils qui combinent l'optique et l'électronique pour rendre ces rayonnements visibles à simple vue.

Le procédé suivant l'invention est, d'une manière générale le suivant.

On emploie du noir de fumée d'une variété très pure de carbone amorphe, d'une composition comportant 98-99% de carbone et 2 à 3% d'hydrogène. Ce noir de fumée s'obtient par une combustion convenablement réglée avec des quantités limitées d'air, d'huiles grasses, de goudrons, de pétrole, de térébenthine, etc., suivant ce qui peut convenir d'après ce qui existe sur le marché.

Le noir de fumée en poudre ainsi obtenu est insoluble en milieu aqueux, de sorte qu'il est difficile de l'appliquer dans l'industrie textile et, pour éviter cet inconvénient, on suit le procédé exposé ci-après: on forme une pâte avec une résine concentrée jusqu'à l'obtention d'une dispersion homogène et stable, en se servant à cette fin des dispersants et des émulsionnants que comportent les résines sous une forme commerciale.

Après cette phase de mise en pâte, on procède à la dissolution dans une solution aqueuse de la résine employée pour la mise en pâte, grâce à une agitation continue, jusqu'à son emploi comme apprêt.

L'imprégnation du textile se fait par le procédé de foulardage et d'essorage, ou par épuisement, comme on l'expliquera en détail par la suite. Ensuite, on procède au séchage, à une température qui doit être comprise entre 50 et 90°C suivant le textile que l'on traite.

Enfin, on procède à la polymérisation dont l'opération doit être réalisée suivant les résines employées comme support pour le noir de fumée, mais qui, d'une façon générale, devra se faire à 130-140°C et sur une période de 3 à 5 minutes. Le séchage et la polymérisation sont tous deux communs à tous les procédés que l'on décrira.

### Résines à employer:

l'emploi des résines assure une double fonction: d'une part, il permet la dispersion ou l'émulsion, suivant le cas, de la poudre de noire de fumée, ce qui permet de l'appliquer de manière industrielle avec l'outillage traditionnel employé dans l'industrie textile. D'autre part, ces résines constituent un réticulant approprié pour obtenir les résistances suivantes exigées pour des pièces et des matières textiles d'un usage courant:

Résines-Le choix des résines d'apprêt à utiliser comme dilaunts et supports du noir de fumée dépendra du fini que l'on désire obtenir, en tenant compte que doivent être satisfaites les exigences de chaque cas, déterminées par les divers types de textiles ou de de tissus suivant le cas, qu'il s'agisse de vêtements, de fils pour travaux de pièces de protection, de gabardines, etc. Après de très nombreux essais, on a obtenu les meilleurs résultats avec les résines et les concentrations de noir de fumée que l'on détaille ci-après.

### Apprêts modifiant le toucher

Résines d'urée-formol et de mélamine-formol, jusqu'à 15 g/I et 0,5 g/I de noir de fumée respectivement.

Résines de chlorure de polyvinyle et résines acryliques, jusqu'à 25 g/I et 0,5 g/I de noir de fumée respectivement.

Résines de polysiloxane et autres adoucisseurs ioniques, jusqu'à 1,5% et 0,3% de noir de fumée par rapport au poids de la fibre, par épuisement à 40°C et à un pH de 5,5 avec des cations.

### Imperméabilisants

Silicone et en outre polysiloxanes, jusqu'à 50 g/ 1 et 1 g/I de noir de fumée respectivement (silicones et polysiloxanes, tels qu'on vient de les citer).

Sels de chrome dans de l'alcool isopropylique: jusqu'à 50 gll et 0,7 g/I de noir de fumée respectivement.

Sels de zirconium et paraffines chlorées, jusqu'à 50 g/I et 1 g/I de noir de fumée respectivement.

On a continué en pratiquant des essais sur d'autres types de résine afin de déterminer leur résistance et les résultats d'application.

Tous les essais réalisés et à réaliser ont pour but l'incorporation de noir de fumée dans les textiles, avec des garanties de résistance ou solidité et d'applcation facile, comme on en n'a jamais employé jusqu'à présent dans l'industrie textile afin d'obtenir des textiles qui absorbent les rayonnements infrarouges au-dessus des 700 nanomètres, raison pour laquelle ces textiles sont faciles à camoufler aux détections faîtes grâce à des photographies avec des pellicules sensibles à l'infrarouge, une combinaison optique et électronique dans une gamme comprise entre 600 et 1250 nanomètres, et on obtient également une zone de tolérance obtenue avec le spectre de Beckman.

## Revendications

1. Procédé pour l'obtention de textiles indétec- tables aux radiations infrarouges, caractérisé en ce que l'on procède à un empâtement de noir de fumée ou de ses dérivés avec des résines ou polymères, la quantité de ces dernières étant supérieure au noir de fumée et l'empâtement étant concentré jusqu'à l'obtention d'une dispersion homogène et stable qui a à la fois une affinité avec les fibres textiles, en ce que l'on procédé par la suite à sa dissolution, sous agitation continue, dans une solution aqueuse de la résine employée pour l'empâtement et en ce que par la suite on imprègne le matériel textile au moyen d'une seule opération de foulardage suivie d'un essorage, le séchage du textile ayant lieu à des températures qui oscillent entre 50 et 90°C selon le matériel textile à traiter. Ensuite, on polymérise la résine employée dans l'imprégnation en soumettant le tissu sec à des températures entre 130° et 170°C pendant 3 ou 5 minutes afin d'obtenir une molécule de plus grande taille qui fournit une solidité flexible au textile.

2. Procédé selon la revendication 1, caractérisé en ce que l'imprégnation du textile dans la dissolution aqueuse de l'empâtement obtenu du noir de fumée avec la résine ou le polymère peut se faire par épuisement en procédant postérieurement à son séchage et polymérisation.

## Patentansprüche

1. Verfahren zur Herstellung von Textilien, die nicht mit Infrarotstrahlen detektiert werden können, gekennzeichnet durch eine Spachtelmasse aus technischem Russ oder seinen Derivaten und Harzen bzw. Polymeren, wobei die Menge dieser Harze grösser ist als die des technischen Russes. Die Spachtelmasse wird konzentriert, bis man eine homogene, beständige Dispersion erhält, die gleichzeitig eine Ähnlichkeit mit Textilfasern besitzt, wonach das für die Masse eingesetzte Harz in einer wässrigen Lösung durch ständiges Schütteln aufgelöst und das Textilmaterial in einem einzigen Foulardierungsvorgang imprägniert wird. Nach dem Abtropfen wird das Textilmaterial bei Temperaturen zwischen 50 und 90°C getrocknet, jeweils in Abhängigkeit von dem zu behandelnden Textilmaterial. Anschliessend wird das bei der Imprägnierung eingesetzte Harz polymerisiert, zu welchem Zweck das trockene Gewebe 3 bis 5 Minuten lang Temperaturen zwischen 130° und 170°C ausgesetzt wird, um ein grösseres Molekül zu erhalten, das dem Gewebe eine elastische Festigkeit verleiht.

2. Verfahren nach Anspruch 1, gekennzeichnet durch die Imprägnierung des Textilmaterials in einer wässrigen Lösung der Masse aus technischem Russ und Harz bzw. Polymer; es kann auch durch eine Entwässerung durch anschliessendes Trocknen und Polymerisation erfolgen.

## Claims

1. A process for the production of textiles not detectable by means of infra-red radiation, wherein there is a filler with smoke black or of its derivatives, with resins or polymers. The latter are present in larger quantities than the smoke black and filler, and are concentrated until obtaining a homogeneous and stable dispersion which, at the same time, has an affinity with textile fibres. The resin used for the filler is then dissolved in an aqueous solution, with continuous agitation, and the textile material is then impregnated with a single padding operation, followed by a draining process. The textile is dried at temperatures between 50 and 90°C, depending on the textile material to be treated. The resin used in the impregnation is then polymerized, with the dry fabric being submitted to temperatures of 130 to 170°C for 3 or 5 minutes, so as to obtain a larger molecule giving flexible solidity to the textile.

2. A process as set forth in claim 1 wherein the textile is impregnated in the aqueous solution of the filler obtained with the smoke black and the resin or the polymer can also be made by means of dripping, followed by drying and polymerization.
